# FASCICULE DE BREVET EUROPEEN

(11) **EP 0 776 758 B1**
(45) Date de publication et mention de la délivrance du brevet: **06.02.2002**
(21) Numéro de dépôt: 97100688.7
(22) Date de dépôt: 22.11.1993
(51) Int. Cl.: B31D 1/04, B32B 31/00

(54) **Procédé et dispositif de fabrication d'un produit stratifié en ouate de cellulose**
Verfahren und Vorrichtung zur Herstellung eines Verbundwerkstoffes aus Zellstoffwatte
Method end apparatus for producing a laminated product made of cellulose wad

(30) Priorité: 24.11.1992 FR 9214063
(43) Date de publication de la demande: 04.06.1997
(62) Demande divisionnaire de: 94900863.5
(73) Titulaire: Georgia-Pacific France, 68320 Kunheim (FR)
(72) Inventeur: Laurent, Pierre, 68000 Colmar (FR); Ruppel, Rémy, 68320 Durrenentzen (FR); Probst, Pierre, 68240 Kaysersberg (FR)
(74) Mandataire: Cortier, Sophie

(56) Documents cités:
- EP-A- 0 370 972
- WO-A-90/14220
- FR-A- 725 653
- FR-A- 1 446 235
- FR-A- 2 075 452
- US-A- 2 897 108
- US-A- 3 673 060
- US-A- 3 867 225
- PATENT ABSTRACTS OF JAPAN vol. 016, no. 006 (C-0900), 9 janvier 1992 & JP 03 231663 A (ZUIKOU:KK), 15 octobre 1991,

## Description

L'invention se rapporte au domaine du papier sanitaire et domestique ; elle vise la réalisation de produits stratifiés composés d'au moins deux plis ou feuille d'ouate de cellulose, notamment à usage de mouchoir, serviette de table ou autres applications similaires. Un procédé selon le préambule de la revendication 1 est connu par exemple du document GB-A 363 699.

Les mouchoirs en papier, conditionnés généralement en étui, que l'on trouve actuellement dans le commerce sont constitués de plusieurs feuilles de papier absorbant crêpé, désigné également ouate de cellulose, superposées, et maintenues ensemble par une liaison mécanique à la périphérie. Cette liaison est obtenue par une opération de gaufrage, du type acier/acier ou acier/papier, selon laquelle on fait passer les feuilles entre deux cylindres engrenant l'un sur l'autre. Un des cylindres comporte des reliefs en surface et l'autre des cavités correspondantes. Les feuilles sont ainsi déformées localement en des zones qui constituent des points d'attache. Un motif de gaufrage connu est constitué d'une multitude de pointes de faible diamètre et de faible hauteur serrées les unes contre les autres linéairement, ou selon les deux directions sens marche et sens travers. Un autre motif connu est constitué de fines barres d'arêtes disposées en parallèles serrées. Ce mode de liaison donne satisfaction lorsque le grammage des plis n'est pas trop élevé, de l'ordre de 10 à 20 g/m², et lorsque l'on utilise de l'ouate de cellulose sans additif.

Cependant il présente un certain nombre d'inconvénients :
- le choix des motifs de gaufrage est limité ; il est guidé par la nécessité d'obtenir un accrochage entre les plis ;
- il devient inopérant lorsque l'on souhaite utiliser des papiers présentant des caractéristiques différentes entre les plis, un allongement différentiel entre les plis par exemple ou bien une différence de composition fibreuse ou chimique. Ainsi l'addition d'un produit à effet déliant destiné à conférer de la douceur au papier n'est pas possible. On constate dans ce cas qu'il ne se produit aucun accrochage entre les plis.
- Le gaufrage donne un aspect rugueux qui se révèle désagréable pour une application en tant que mouchoir ;

L'invention remédie à ces inconvénients en fournissant un procédé selon la revendication 1 et un dispositif selon les revendications 9 et 11.

Le collage est effectué au moyen de tout produit adhésif généralement utilisé dans le domaine des papiers sanitaires et domestiques pour associer des plis entre eux tel que, par exemple, un alcool polyvinylique en solution dans un milieu aqueux.

De préférence, le collage est réalisé le long des quatre bords des plis. On suppose, pour simplifier, qu'il s'agit d'un format rectangulaire ou carré. L'invention comprend également le cas où seulement deux bords opposés sont liés.

Le collage est effectué le long d'une zone périphérique couvrant une bande dont la largeur peut varier entre une limite inférieure correspondant à une résistance suffisante à la délamination et une limite supérieure où le produit deviendrait trop rigide. La zone liée doit représenter moins de 50 % du produit : mouchoir ou serviette de table. Selon un mode de réalisation particulièrement préféré, ladite zone représente entre 30 et 40 % de la surface totale.

Le long de cette zone, le collage peut être effectué par enduction continue d'adhésif mais aussi par application de celui-ci sur une pluralité de surfaces de faible étendue disposées selon un motif linéaire ou selon des points répartis uniformément. Un mode de liage préféré est alors dans ce dernier cas, celui décrit dans la demande de brevet français FR-A-2653793 qui permet d'assurer un dépôt de colle uniforme dans la zone liaison sans rigidifier la feuille.

Certes, la Demanderesse n'ignore pas qu'il est déjà connu de réaliser des serviettes en ouate de cellulose où les plis sont collés entre eux. Ainsi, par exemple, le brevet US 3673060 décrit une serviette de table réalisée de cette manière : deux plis de ouate de cellulose sont placés l'un sur l'autre de façon que leurs lignes de crêpage soient parallèles entre elles, et sont collés entre eux par points. Il est à noter que ce collage est uniformément réparti sur toute la surface de la serviette suivant des points rapprochés ; un collage limité aux bords de la feuille n'est pas envisagé.

Ce type de produit n'est pas satisfaisant dans la mesure où la zone centrale, fonctionnelle, présente un état de surface et une souplesse plus ou moins altérés par le collage.

La solution proposée permet de réaliser des produits stratifiés de type mouchoirs, serviettes ou autres produits semblables, c'est-à-dire se présentant sous la forme de feuilles individuelles, possédant une excellente résistance à la délamination sans pour autant être rendues rigides au centre, c'est-à-dire dans la zone fonctionnelle d'utilisation, ni être susceptibles d'irriter la peau par le collage. Les tests montrent que l'on peut obtenir très facilement des produits dont la résistance à la délamination est largement supérieure à celle d'une liaison mécanique de l'art antérieur.

Ainsi la solution proposée offre de nombreux avantages :
- Le nombre de possibilités offertes au fabricant pour décorer son produit et le rendre plus attractif est considérablement accru.
   Par exemple, il peut ne pas être gaufré à la périphérie ; il reste alors parfaitement plat et son conditionnement est plus facile ;
- On peut teinter la colle de manière à créer un effet de liséré plaisant à l'oeil. L'adhésif étant appliqué entre les plis, les pigments ne sont pas susceptibles de venir au contact de la peau ;
- On peut choisir un motif de gaufrage quelconque sans aucune contrainte sur la forme des reliefs, le motif du gaufrage et le type d'association : pointe/pointe ou emboîté ; on n'est pas lié par la nécessité d'assurer une liaison mécanique entre les feuilles par ce moyen.

Conformément à une autre caractéristique de l'invention, on associe par collage périphérique des feuilles présentant des compositions fibreuses et/ou chimiques différentes.

Conformément à un mode de réalisation particulier, on associe une feuille incorporant un additif pour accroître la résistance à l'état humide du papier à au moins une feuille sans additif ou bien incorporant un additif pour améliorer la douceur. On obtient de la sorte un complexe stratifié combinant des propriétés que l'on ne peut trouver ensemble sur un produit à couche unique.

Conformément à un autre mode de réalisation, on associe des plis réalisés avec des pâtes différentes. Par exemple, pour un mouchoir à trois plis, on peut choisir de réaliser le pli central avec des pâtes de moindre coût que les plis de couverture, telles que CTMP ou au bisulfite.

Il est certain également que l'on peut y incorporer ou non des additifs chimiques connus de l'homme du métier.

D'autres caractéristiques et avantages apparaîtront à la lecture de la description non limitative qui suit faisant référence aux dessins annexés sur lesquels

La Figure 1 représente un produit, mouchoir par exemple, avec une zone de liaison périphérique des différents plis. Un coin a été délaminé pour montrer les plis.

La Figure 2 représente une installation susceptible de permettre la réalisation d'un produit selon l'invention.

La Figure 3 représente un détail de l'installation de la Figure 2.

Sur la Figure 1 on a représenté schématiquement, et vu de dessus, un mouchoir ou une serviette de table (1) de format carré constitué de 3 feuilles (la, 1b, 1c) d'ouate de cellulose liées entre elles, par collage à la périphérie, le long d'une zone (3) de largeur déterminée. Selon le mode de réalisation représenté, le collage a été effectué par points (5) de manière à ne pas rigidifier le complexe ; conformément à l'invention, la zone centrale n'est pas encollée ; elle peut, le cas échéant, comporter un gaufrage visant à en améliorer l'aspect.

La zone périphérique (3) couvre moins de 50 % de la surface totale du mouchoir ou de la serviette, de préférence cette zone en représente 30 % à 40 %.

Par exemple une serviette de table de dimension 40 cm x 40 cm sera bordée par une bande de liaison formée par le collage des feuilles depuis la ligne de bord sur une largeur de 4 cm. La zone liée couvre ainsi 36 % de la surface totale de la serviette

Selon une forme particulièrement préférée de l'invention, la liaison part effectivement du bord des plis de façon à éviter tout bâillement des plis ou bien la formation de pliures à la périphérie qui nuisent à l'aspect du produit.

Pour réaliser ce type de produit on peut utiliser toute installation connue, par exemple celle représentée à la Figure 2. Les plis (11) et (12), l'un étant éventuellement double, de ouate de cellulose venant de leur dévidoir respectif, non représentés, sont guidés pour venir passer autour des cylindres en caoutchouc (13) et (14) puis entre ceux-ci et des cylindres gaufreurs (15) et (16) en acier pourvus de reliefs appropriés. Ces reliefs peuvent être répartis selon le motif de la Figure 1, par exemple. L'un des plis (12) est encollé au moyen d'un cylindre applicateur (18) en caoutchouc représenté à la Figure 3. Ce cylindre comporte, conformément à un mode de réalisation de l'invention, une partie (181) en relief dont le dessin correspond à celui de la zone périphérique d'encollage des feuilles, de façon que la colle entraînée par le cylindre applicateur soit répartie selon ce motif. Selon ce mode de réalisation on peut gaufrer une ou les deux feuilles sur toute leur surface. L'encollage n'est effectué que sur la périphérie correspondant à la partie (181) du cylindre d'encollage. Selon un autre mode de réalisation, l'un ou les deux cylindres (15, 16) sont pourvus de reliefs, le long d'une zone périphérique du format de produit désiré. On peut alors utiliser un cylindre d'encollage lisse.

Après encollage, les plis (11) et (12) sont assemblés dans l'intervalle de pincement ménagé entre les cylindres gaufreurs (15) et (16) qui tournent à des vitesses égales et opposées. La feuille multipli issue du dispositif est entraînée vers une installation de transformation où elle est découpée et pliée conformément à l'application envisagée : mouchoirs, serviettes ou autres.

Selon une variante du procédé, les plis (11) et (12) peuvent être issus d'une même bobine à 2 plis, et avoir été soumis à un calandrage commun de façon à opérer un lissage de la face extérieure et conférer une plus grande douceur. Ensuite, seulement, les deux nappes sont séparées pour être gaufrées séparément et individuellement.

Selon une autre variante du procédé, non représentée, on gaufre un pli, simple ou double, entre un cylindre en caoutchouc et un cylindre acier convenablement gravé, c'est-à-dire avec des reliefs selon la périphérie du format de produit désiré. On dépose l'adhésif sur les sommets des reliefs. Enfin on vient appliquer sur le pli un second respectivement troisième pli, au moyen d'un troisième cylindre en caoutchouc de type marieur. Ce troisième cylindre assure à la fois le gaufrage du second respectivement troisième pli et son mariage avec le premier. Pour le troisième cylindre on peut utiliser également un cylindre acier ou en papier.

On a réalisé un essai pour tester le comportement du produit à la délamination par rapport à un mouchoir témoin.

On a confectionné un mouchoir en liant, au moyen d'une colle en solution dans l'eau, PVA, 3 plis de format 21,5 x 21,5 cm, à la périphérie sur une bande de 2 cm de large.

On a découpé des éprouvettes de 15 mm de large dans la zone liée des mouchoirs et on a procédé au test de délamination à 180°. Ce test consiste à mesurer la force moyenne de délamination d'une éprouvette à une vitesse constante déterminée de 100 mm/min. Pour cela on enserre entre deux paires de mâchoires les extrémités de deux plis dont on veut mesurer la force de délamination, on écarte les deux paires de mâchoires l'une de l'autre, à vitesse constante, et on mesure la force exercée. Sa valeur est ramenée à l'unité de largeur.

| Délamination à 180° | témoin lié par simple gaufrage de l'art antérieur | échantillon avec colllage |
|---|---|---|
| Force moyenne (g/cm)/ force maximale relevée | | |
| SM | 0.55/1 | 2.4/6.4 |
| ST | 0.65/1 | 6.2/20 |

On constate donc que le collage permet de réaliser un produit offrant une résistance à la délamination fortement accrue, aussi bien sens marche (SM) que sens travers (ST).

Des mesures effectuées par ailleurs, sur un grand nombre d'échantillons de produits existants dans le commerce ont permis de constater que, quel que soit le motif de gaufrage réalisé soit à partir de pointes soit à partir de barres d'arêtes, on ne peut obtenir de façon constante de liaison mécanique dont la résistance à la délamination atteint 1 g/cm sens marche ou sens travers.

### Exemples :

### Produit I

On a confectionné un mouchoir à partir de 3 plis d'ouate de cellulose, constituée de 60 % de fibres de résineux et de 40 % de fibres de feuillus, ayant chacun un grammage de 18 g/m² et incorporant un additif, à raison de 1,5 kg par tonne ayant un effet déliant sur les fibres pour améliorer la douceur (produit commercialisé par la société ENKA NOBEL sous la marque BEROCELL 595). La liaison a été réalisée par collage périphérique. Un tel produit ne serait pas réalisable avec la technique antérieure de gaufrage périphérique du fait de la présence de l'additif.

### Produit II

On a confectionné un mouchoir avec un pli central réalisé à partir d'un mélange de pâtes de résineux (75 %), de feuillus (10 %) et d'une pâte chimicothermomécanique (grammage : 21 g/m²) incorporant un additif améliorant ses caractéristiques de résistance quand il est à l'état humide (produit commercialisé par la société HERCULES sous la marque KYMENE 557 H), et deux plis de couverture réalisés avec un mélange de pâtes de résineux (65 %) et de feuillus (35 %) (grammage : 14,5 g/m²) incorporant un additif (BEROCELL 595) pour la douceur. La liaison a été réalisée par collage périphérique.

### Produit III

On a confectionné un mouchoir témoin à partir de 3 plis (18 g/m²) sans additif

### - Liaison par gaufrage.

La mesure des résistances, sèche et humide et de l'éclatement, a été effectuée sur des éprouvettes de 15 mm de large découpées dans la zone de liaison des plis et est exprimée en longueur de rupture pour chacun des trois produits (cm) rassemblés dans le tableau ci-dessous :

| | **I** | **II** | **III** |
|---|---|---|---|
| Grammage mesuré g/m² | 52,8 | 49,3 | 51,8 |
| Epaisseur (mm) | 0,20 | 0,21 | 0,18 |

| Résistance sèche | | | |
|---|---|---|---|
| SM | 505 | 630 | 580 |
| ST | 180 | 280 | 220 |
| Allongement | 10,5 % | 11 % | 12,5 % |

| Résistance humide | | | |
|---|---|---|---|
| SM | 130 | 165 | 175 |
| ST | 52 | 95 | 65 |

| Eclatement | | | |
|---|---|---|---|
| Sec | 330 | 440 | 450 |
| Humide | 100 | 170 | 115 |

Par rapport à l'échantillon témoin III, on constate que l'invention permet la réalisation de produits présentant un large éventail de caractéristiques selon l'application envisagée.

## Revendications

1. Procédé de fabrication d'un produit cellulosique fibreux tel que mouchoir ou serviette selon lequel on superpose deux plis en bande continue d'ouate de cellulose, on les lie l'un à l'autre le long d'une zone constituant la périphérie du-dit produit et représentant moins de 50 % de sa surface, et on découpe l'ensemble au format défini par la-dite zone périphérique, **caractérisé en ce qu'**avant de superposer les-dits seuls plis on applique une substance adhésive sur l'un des-dits plis le long de la-dite zone, de telle sorte qu'après assemblage les-dits plis sont directement liés le long de la-dite zone et présentent une résistance minimale à la délamination de 1 g/cm.

2. Procédé selon la revendication 1 **caractérisé en ce que** l'on applique une substance adhésive en enduction continue le long de la-dite zone.

3. Procédé selon la revendication 1 **caractérisé en ce qu'**on applique une substance adhésive le long de la-dite zone sur une pluralité de surfaces de faible étendue chacune.

4. Procédé selon la revendication 3 **caractérisé en ce que** les-dites surfaces de faibles étendues sont disposées selon un motif linéaire.

5. Procédé selon la revendication 3 **caractérisé en ce que** les-dites surfaces de faibles étendues sont disposées selon des points répartis uniformément.

6. Procédé selon l'une des revendications précédentes **caractérisé en ce que** l'on gaufre au moins l'un des plis de telle sorte que la-dite zone présente un motif en relief, et que l'on dépose une substance adhésive sur les-dits reliefs.

7. Procédé selon la revendication précédente **caractérisé en ce que** l'on gaufre au moins l'un des plis par passage entre un cylindre gaufreur, gravé selon un motif en relief constituant la-dite zone, et un cylindre caoutchouc, on dépose une substance adhésive sur les-dits reliefs, on applique le second pli sur le pli ayant reçu la substance adhésive et on réalise l'association des deux plis au moyen d'un troisième cylindre.

8. Procédé selon la revendication 7 **caractérisé en ce que** l'on gaufre les deux plis par passage chacun séparément entre un cylindre gaufreur, avec un motif en relief constituant la-dite zone, et un cylindre caoutchouc, ensuite on dépose une substance adhésive sur les reliefs de l'un des plis, enfin on rapproche les deux plis de façon à faire coïncider les-dites zones et on réalise leur association par pincement entre les-dits deux cylindres gravés.

9. Dispositif pour la mise en oeuvre du procédé selon l'une des revendications 6 à 8 du type comportant un cylindre gaufreur (15 ou 16) coopérant avec un cylindre (13 ou 14) en caoutchouc, un cylindre applicateur (18) de substance adhésive le long d'une zone constituant la périphérie du produit, le cylindre applicateur coopérant avec le-dit cylindre gaufreur, et un cylindre (16 ou 15) coopérant avec le cylindre gaufreur (15 ou 16), **caractérisé en ce que** le cylindre gaufreur comporte une partie en relief correspondant à la-dite zone périphérique.

10. Dispositif selon la revendication précédente **caractérisé en ce qu'**il comprend un cylindre de type marieur pour l'association des plis.

11. Dispositif pour la mise en oeuvre du procédé selon l'une des revendications 6 à 8 comprenant deux cylindres gaufreurs (15, 16), deux cylindres caoutchouc (13, 14), et un cylindre applicateur (18) de substance adhésive le long d'une zone constituant la périphérie du produit, **caractérisé en ce que** le cylindre applicateur (18) comporte une partie (181) en relief correspondant à la-dite zone périphériques d'encollage.

## Claims

1. Method for production of a fibrous cellulose product such as a handkerchief or napkin, according to which two plies of a continuous strip of cellulose wadding are superimposed, they are bonded to one another along an area which constitutes the periphery of the said product, and represents less than 50% of its surface, and the assembly is cut to the format defined by the said peripheral area, **characterised in that** before the said individual plies are superimposed, an adhesive substance is applied to one of the said plies, along the said area, such that after the said plies have been assembled, they are bonded directly along the said area, and have a minimum resistance to delamination of 1 g/cm.

2. Method according to claim 1, **characterised in that** an adhesive substance is coated continuously along the said area.

3. Method according to claim 1, **characterised in that** an adhesive substance is applied along the said area, on a plurality of surfaces each with a small size.

4. Method according to claim 3, **characterised in that** the said surfaces with a small size are disposed according to a linear pattern.

5. Method according to claim 3, **characterised in that** the said surfaces with a small size are disposed according to points which are distributed regularly.

6. Method according to any one of the preceding claims, **characterised in that** at least one of the plies is embossed, such that the said area has a pattern in relief, and an adhesive substance is deposited on the said reliefs.

7. Method according to the preceding claim, **characterised in that** at least one of the plies is embossed by means of passage between an embossing roller, which is engraved according to a pattern in relief which constitutes the said area, and a rubber roller, an adhesive substance is deposited on the said reliefs, the second ply is applied to the ply which has received the adhesive substance, and the two plies are associated by means of a third roller.

8. Method according to claim 7, **characterised in that** the two plies are embossed by means of passage each separately between an embossing roller, which is engraved according to a pattern in relief which constitutes the said area, and a rubber roller, an adhesive substance is then deposited on the reliefs of one of the plies, and finally the two plies are brought together such as to make the said areas coincide, and they are associated by being pinched between the said two engraved rollers.

9. Device for implementation of the method according to any one of claims 6 to 8, of the type comprising an embossing roller (15 or 16), which co-operates with a rubber roller (13 or 14), a roller (18) for application of adhesive substance along an area which constitutes the periphery of the product, the applicator roller cooperating with the said embossing roller, and a roller (16 or 15), which co-operates with the embossing roller (15 or 16), **characterised in that** the embossing roller comprises a part in relief which corresponds to the said peripheral area.

10. Device according to the preceding claim, **characterised in that** it comprises a cylinder of the matching type, for association of the plies.

11. Device for implementation of the method according to any one of claims 6 to 8, comprising two embossing rollers (15, 16), two rubber rollers (13, 14) and a roller (18) for application of adhesive substance along an area which constitutes the periphery of the product, **characterised in that** the applicator roller (18) comprises a part (181) in relief, which corresponds to the said peripheral gluing area.

## Patentansprüche

1. Herstellungsverfahren eines fasrigen Zellstoffprodukts wie z. B. Taschentücher oder Tischtücher, nach dem zwei Falten aus Zellstoffwatte in Bandform aufeinandergelegt werden, sie werden untereinander entlang einer Zone, welche den Umfang des besagten Produktes darstellt und weniger als 50% deren Fläche ausmacht, verbunden, und das Ganze wird in dem von der besagten Umfangszone definierten Format zerschnitten, **dadurch gekennzeichnet, dass**, bevor die besagten Einzelfalten aufeinandergelegt werden, eine klebende Substanz auf eine der besagten Falten entlang der besagten Zone aufgetragen wird, damit die besagten Falten nach dem Zusammenfügen direkt entlang der besagten Zone verbunden sind und eine Mindestfestigkeit gegenüber der Aufspaltung von 1 g/cm haben.

2. Verfahren nach Anspruch 1, **dadurch gekennzeichnet, dass** eine klebende Substanz in einem dünnen kontinuierlichen Film entlang der besagten Zone aufgebracht wird.

3. Verfahren nach Anspruch 1, **dadurch gekennzeichnet, dass** eine klebende Substanz entlang der besagten Zone auf einer Vielzahl von Oberflächen mit jeweils geringer Ausdehnung aufgebracht wird.

4. Verfahren nach Anspruch 3, **dadurch gekennzeichnet, dass** die besagten Oberflächen geringer Ausdehnung nach einem linearen Motiv angeordnet sind.

5. Verfahren nach Anspruch 3, **dadurch gekennzeichnet, dass** die besagten Oberflächen geringer Ausdehnung nach gleichmässig verteilten Punkten angeordnet sind .

6. Verfahren nach einem der vorangehenden Ansprüche, **dadurch gekennzeichnet, dass** mindestens eine der Falten so gaufriert wird, dass die besagte Zone ein Reliefmotiv aufweist und dass auf den besagten Reliefs eine klebende Substanz aufgebracht wird.

7. Verfahren nach einem der vorangehenden Ansprüche, **dadurch gekennzeichnet, dass** mindestens eine der Falten dadurch gaufriert wird, dass eine der Falten zwischen einem nach einem die besagte Zone aufweisenden Relief gravierten Gaufrierzylinder und einem Kautschukzylinder geführt wird, dass eine klebende Substanz auf den besagten Reliefs aufgebracht wird, dass die zweite Falte auf die Falte, die die klebende Substanz aufgenommen hat, aufgebracht wird, und dass die Verbindung der zwei Falten mit Hilfe eines dritten Zylinders durchgeführt wird.

8. Verfahren nach Anspruch 7, **dadurch gekennzeichnet, dass** die zwei Falten dadurch gaufriert werden, dass jede getrennt zwischen einem Gaufrierzylinder mit einem die besagte Zone aufweisenden Reliefmotiv und einem Kautschukzylinder durchgeführt wird, anschliessend wird eine klebende Substanz auf den Reliefs einer der Falten aufgebracht, und endlich nähert man die beiden Falten, um die besagten Zonen übereinander zu bringen, und ihre Verbindung wird dann durch Quetschung zwischen den besagten zwei gravierten Zylindern durchgeführt.

9. Vorrichtung zur Durchführung des Verfahrens nach einem der Ansprüche 6 bis 8 nach einer Ausführungsform mit einem Gaufrierzylinder (15 oder 16), welcher mit einem Kautschukzylinder (13 oder 14) zusammenwirkt, mit einem Auftragezylinder (18) für die klebende Substanz, wobei der Auftragezylinder entlang einer Zone, die den Umfang des Produkts aufweist, mit dem besagten Gaufrierzylinder zusammenwirkt, und ein Zylinder (16 oder 15),welcher mit dem Gaufrierzylinder (15 oder 16) zusammenwirkt, **dadurch gekennzeichnet, dass** der Gaufrierzylinder einen reliefförmigen Teil aufweist, welcher der besagten Umfangszone entspricht.

10. Vorrichtung nach dem vorangehenden Anspruch, **dadurch gekennzeichnet, dass** sie einen Verbindezylinder zur Vereinigung der Falten aufweist.

11. Vorrichtung zur Durchführung des Verfahrens nach einem der Ansprüche 6 bis 8, welche zwei Gaufrierzylinder (15, 16), zwei Kautschukzylinder (13, 14) und einen Auftragezylinder (18) für die klebende Substanz entlang einer Zone, die den Umfang des Produkts aufweist, **dadurch gekennzeichnet, dass** der Auftragezylinder (18) einen Teil (181) aufweist, welcher der besagten Umfangsklebezone entspricht.
